# EUROPÄISCHE PATENTSCHRIFT

(11) **EP 0 748 882 B1**
(45) Veröffentlichungstag und Bekanntmachung des Hinweises auf die Patenterteilung: **16.06.1999**
(21) Anmeldenummer: 96107249.3
(22) Anmeldetag: 08.05.1996
(51) Int. Cl.: C23G 5/00

(54) **Verfahren zum Reinigen von ölbenetzten Bauteilen**
Process for cleaning oil contaminated components
Procédé de nettoyage d'objets couverts d'huile

(30) Priorität: 17.06.1995 DE 19522066
(43) Veröffentlichungstag der Anmeldung: 18.12.1996
(73) Patentinhaber: ALD Vacuum Technologies GmbH, 63526 Erlensee (DE)
(72) Erfinder: Hugo, Franz, 63743 Aschaffenburg (DE); Wanetzky, Erwin, 63538 Grosskrotzenburg (DE); Melber, Albrecht, Dr., 64287 Darmstadt (DE); Raschke, Manfred, Dr., D-63579 Freigericht-Altenmittlau (DE)
(74) Vertreter: Zapfe, Hans, Dipl.-Ing.

(56) Entgegenhaltungen:
- EP-A- 0 493 122
- EP-A- 0 554 026
- DE-A- 4 240 387
- JP-A- 7 118 767
- JP-A- 7 126 764
- US-A- 4 141 373
- DATABASE WPI Section Ch, Week 9536 Derwent Publications Ltd., London, GB; Class M12, AN 95-273225 XP002012698 & JP-A-07 173 661 (HITACHI CABLE LTD) , 11.Juli 1995
- DATABASE WPI Section Ch, Week 7410 Derwent Publications Ltd., London, GB; Class M24, AN 74-19098V XP002012699 & SU-A-384 947 (SEC METALS RES DES INST) , 1.Oktober 1973

## Beschreibung

Die Erfindung betrifft ein Verfahren zum Reinigen von ölbenetzten Bauteilen nach dem Oberbegriff des Patentanspruchs 1.

Mit Öl benetzte Bauteile treten in Zwischenstadien von Fertigungsprozessen häufig auf. Die betreffenden Öle oder ölhaltigen Flüssigkeiten (Emulsionen) sind beispielsweise Kühlflüssigkeiten, die bei Zerspanungs- und Schleifprozessen verwendet werden oder Härte- bzw. Abschrecköle. In jedem Falle müssen diese Flüssigkeiten wieder entfernt werden, da sie bei nachfolgenden Bearbeitungsprozessen nicht nur störend sind, sondern auch Entsorgungsprobleme verursachen. Besonders störend ist hierbei die Freisetzung von Dämpfen in nachgeschalteten Produktionsanlagen, wie beispielsweise in Härte- oder Anlaßöfen. Hierbei kann es nicht nur zu Verschmutzungen dieser Öfen kommen, sondern es können durch die Temperaturbehandlung auch Umweltgifte gebildet werden.

Es ist bekannt, Zwischenreinigungen mit alkalischen Reinigungsmitteln oder mit Lösungsmitteln aus der Gruppe Chlorkohlenwasserstoffe, Fluorchlorkohlenwasserstoffe, TRI und PER durchzuführen. In allen Fällen bleiben nach längerem Gebrauch verunreinigte Reinigungsmittel zurück, die auf kostspielige Weise entsorgt werden müssen. Außerdem gehen dadurch die von den Bauteilen durch den Reinigungsprozeß entfernten Öle verloren.

Es ist auch bereits bekannt, ölbenetzte oder ölgetränkte Feststoffe durch Vakuumprozesse von Ölrückständen zu befreien. Zu diesem Zweck werden die betreffenden Feststoffe in eine beheizbare Vakuumkammer eingebracht und bei sinkenden Drücken und steigenden Temperaturen nach und nach von den Ölen und Fetten befreit, wobei ggf. auch einzelne Fraktionen der Kondensate anfallen. Diese sogenannte Vakuumdestillation gestaltet sich zeitaufwendig, weil es schwierig ist, das zu entölende oder zu entfettende Gut hinreichend schnell auf eine ausreichende Verdampfungstemperatur zu bringen. Der Zeitaufwand mag noch annehmbar sein, wenn es sich um die Entölung oder Entfettung von Abfällen handelt, die zudem noch eine relativ geringe Dichte haben, wie z.B. Ölfilter und Blechdosen.

Die durch das Vakuum bedingte geringe Aufheizgeschwindigkeit erweist sich jedoch innerhalb von Produktionsprozessen als außerordentlich störend. So ist es beispielsweise äußerst zeitraubend, Schüttungen oder Packungen von Zahnrädern, Werkzeugen, etc. hinreichend schnell auf eine genügend hohe Temperatur aufzuheizen, bei der ein Verdampfen der anhaftenden Öle wirtschaftlich möglich ist.

Durch die US 4 141 373 C ist ein Verfahren der eingangs beschriebenen Gattung bekannt, allerdings nur zum Entölen von Schrott, bei dem zur Verbesserung des Wärmeübergangs von einer inneren Wärmequelle auf die Bauteile während der Aufheiz- und Verdampfungsperiode laufend Inertgas zugeführt und über einen Kondensator und eine Vakuumpumpe im Kreislauf geführt und/oder an die Atmosphäre abgepumpt wird. Als Temperaturbereich ist hierfür eine Spanne von 65 °C bis 593 °C und als Druckbereich eine Spanne von 564 mbar bis 691 mbar (während des Aufheizens) und bis minimal 173 mbar (während des Hauptphase der Ölverdampfung) angegeben. Dabei verdampft von Anfang an Öl in einer mit der Temperatur zunehmenden Menge.

Diese Verfahrensweise führt zu einem hohen Verbrauch an Inertgas, wenn es laufend an die Atmosphäre abgeführt wird, aber auch bei Führung im Kreislauf zu einem hohen Energieverbrauch durch ständige Aufheizung des Inertgases, da dieses mit den Öldämpfen im Kondensator auch laufend wieder abgekühlt wird. Dies liegt auch daran, daß die Verbindung zwischen dem Vakuumofen und dem Kondensator nicht unterbrochen werden kann, so daß ein laufendes Energiegefälle zum Kondensator besteht. Ein Gemisch aus Öl und Inertgas ist kontinuierlich nur mit sehr großem Wärmetauscher- bzw. Kondensationsflächen zu entölen. Sowohl im Durchlauf als auch im Kreislauf wird eine sehr große Energiemenge verschwendet.

Dies dürfte auch der Grund dafür sein, daß die Aufheizperiode mit 5,5 Stunden angegeben ist und die Endtemperatur doch nur 371 °C bzw. 343 °C beträgt. Nach der Aufheizperiode und bei Beginn der Hauptphase der Ölverdampfung wird zwar die Zufuhr von Inertgas halbiert, aber nicht völlig unterbrochen. Der offene Prozeß ist schon deswegen erforderlich, weil ansonsten bei den hohen Endtemperaturen für die meisten der in Frage kommenden Öle deren Dampfdruck den Atmosphärendruck deutlich übersteigt. Bei diesen hohen Endtemperaturen ist aber eine thermische Schädigung der meisten Öle unvermeidlich und deren Wiederverwendung ausgeschlossen.

Sofern die Bauteile Werkstücke für den Maschinenbau sind, sind derart hohe Endtemperaturen auch für die meisten Werkstücke schädlich, da die Temperaturen beispielsweise über der üblichen Anlaßtemperatur gehärteter Werkstücke liegen, insbesondere dann, wenn es sich um oberflächengehärtete Werkstücke handelt.

Aufgrund des angegebenen Druck- und Temperaturverlaufs führt auch der hohe Druck unvermeidlich in den Bereich unterhalb der jeweiligen Dampfdruckkurve, so daß etwaige Ölansammlungen auf oder in den Bauteilen zum Sieden der Öle und dadurch zur Ausbildung von Wärmesenken und ungleichmäßigen Temperaturzonen führen, die erst durch die lange Prozeßdauer wieder ausgeglichen werden können.

Durch die gleiche US 4 141 373 C ist es auch bekannt, auf den Einsatz von Inertgas zu verzichten, wenn der Schrott durch elektrische Kontaktheizer aufgeheizt wird. Diese Maßnahme ist aber für die Aufheizung von Werkstück-Packungen völlig unbrauchbar, weil sie erhebliche Temperaturungleichmäßigkeiten zur Folge hat, die nur beim Entölen von Schrott tolerierbar sind.

Durch die EP 0 541 892 A2 ist es bekannt, Bauteile für den Maschinenbau auf 200 °C aufzuheizen und den Druck auf 10 hPa (10 mbar) abzusenken, um übergangslos eine Entölung bzw. Entfettung zuzuführen. Ein Fluten mit Inertgas zum Verkürzen der Aufheizzeiten ist nicht offenbart.

Durch die nicht vorveröffentlichte DE 44 15 093 gehört es zum Stande der Technik, Schrott mit Anteilen an organischen Stoffen, darunter Altölen, auf Temperaturen bis zu 450 °C aufzuheizen und den Druck bis 10⁻³ mbar abzusenken, um übergangslos z.B. geschlossene Schrotteile zu öffnen und zu entölen. Ein Fluten mit Inertgas zum Verkürzen der Aufheizzeiten ist nicht offenbart.

Durch die EP 0 493 122 A2 ist es bekannt, die Oberflächen von Gegenständen durch Vakuumverdampfung von Schwermetallen und deren Oxiden, insbesondere von Zink, aber auch von Ölen, zu befreien. Dies geschieht in einer druckdichten Kammer mit einer Innenheizung dadurch, daß man die Kammer zur Entfernung von Luftsauerstoff zunächst über einen Kondensator auf einen ersten unteratmosphärischen Druck von 10⁻² bis 10⁻⁴ Torr evakuiert, und der Kammer anschließend ein nichtoxidierendes Gas wie Stickstoff zuführt und die Gegenstände auf eine Temperatur aufheizt, bei der das auf den kalten oder vorgewärmten Gegenständen vorhandene Metall oder Nichtmetall noch nicht wesentlich verdampft. Das Druckdiagramm läßt erkennen, daß der Druck über den Anfangsdruck, der dem atmosphärischen Druck entspricht, auf einen höheren Wert gesteigert wird, also auf einen überatmosphärischen Druck. Dabei wird das Gas in der Kammer umgewälzt, bis die Gegenstände eine vorgegebene Temperatur erreicht haben, bei der das Metall oder Nichtmetall im wesentlichen noch nicht verdampft. Ein Vergleich der Druck- und Temperaturdiagramme läßt weiterhin erkennen, daß erst nach Verstreichen einer Zeit, die ein Mehrfaches der Aufheizphase beträgt, die Kammer erneut evakuiert und die Beheizung fortgesetzt wird, bis das Metall oder Nichtmetall verdampft und in dem der Vakuumpumpe vorgeschalteten Kondensator kondensiert wird. Nach dieser Vakuumphase wird der Druck erneut angehoben und die Beheizung über eine Zeitspanne fortgesetzt, die gleichfalls länger dauert, als die zweite Vakuumphase. Soweit Verfahrensparameter angegeben sind, beschränken sich diese auf den obigen Druckbereich sowie auf die Entzinkung bei Temperaturen bis zu 900°C, Drücken von 5 bis 6 x 10⁻³ Torr und einer Verfahrensdauer von 600 Minuten bzw. 10 Stunden, wovon auf die Oxidation und die Temperatursteigerung zur Verdampfung 2 Stunden entfallen. In der Saugleitung vor dem Kondensator ist kein Absperrventil angeordnet, ein solches findet sich erst hinter dem Kondensator und vor dem Eintritt in die Vakuumpumpe.

Durch die EP 0 554 026 A1 ist es bekannt, zum Zwecke der Entölung von Gegenständen in einer Vakuumkammer zunächst einen Unterdruck zu erzeugen und danach in der Vakuumkammer auf einen nicht bezifferten höheren Druck mit Stickstoff zu erzeugen. Durch eine Innenheizung und ein inneres Gebläse wird die Ofenatmosphäre umgewälzt, um die Gegenstände aufzuheizen. Während der Aufheizung wird die Ofenatmosphäre zusätzlich in einem externen Kreislauf mittels eines Gebläses kontinuierlich über einen Öl-Kondensator umgewälzt, was durch die unvermeidliche Abkühlung des Stickstoffs im Kondensator erhebliche Energieverluste zur Folge hat, die durch die Innenheizung laufend wieder ausgeglichen werden müssen. Zum Zwecke einer Temperaturbegrenzung auf maximal 200°C ist angegeben, daß schwer verdampfbare Öle wie Schneidöle und Abschrecköle zunächst mit einem leichtsiedenden Lösungmittel abgwaschen werden müssen, bevor dann die Reste dieses Lösungmittels - und nicht das Öl - im Vakuum verdampft wird. Auch bei diesem Stand der Technik ist in der Saugleitung vor dem Kondensator kein Absperrventil angeordnet, ein solches findet sich erst hinter dem Kondensator und vor dem Eintritt in die Vakuumpumpe.

Durch die JP 5-78875 ist es bekannt, Teile zunächst in einer Stickstoffatmosphäre und anschließend durch Hochdruck-Heißdampf zu entölen. Das Verfahren ist aufwendig, und es fällt eine entsprechende Menge an kondensiertem Wasser an, das von dem gleichfalls kondensierten Öl getrennt werden muß.

Der Erfindung liegt daher die Aufgabe zugrunde, ein Vakuumverfahren der eingangs beschriebenen Gattung anzugeben, durch das auch temperaturempfindliche Werkstücke, insbesondere oberflächengehärtete Werkstücke, mit einer relativ großen Dichte in kürzester Zeit möglichst gleichmäßig auf eine Temperatur aufgeheizt werden können, bei der eine Entölung durch stärkere Druckabsenkung möglich ist und die auch bereits im Bereich von Temperaturen für einen nachfolgenden Bearbeitungsvorgang liegt.

Die Lösung der gestellten Aufgabe erfolgt bei dem eingangs angegebenen Verfahren erfindungsgemäß durch die Merkmale im Kennzeichen des Patentanspruchs 1.

Unter "Fluten" versteht man eine einmalige Füllung des Vakuumofens mit dem betreffenden Gas und keine laufende Gaszufuhr von außen. Es handelt sich nach dem Fluten und bis zum erneuten Evakuieren also um eine abgeschlossene Atmosphäre mit einem inneren Kreislauf.

Durch das Fluten des Vakuumofens mit Inertgas auf einen Druck, der deutlich höher ist als der Anfangsdruck im Vakuumofen und beispielhaft zwischen 500 und 1000 mbar liegen kann, sowie durch die Umwälzung von Inertgas innerhalb des nach außen abgeschlossenen Vakuumofens über die Bauteile und eine Wärmequelle im geschlossenen Kreislauf wird eine außerordentlich rasche Aufheizung der Bauteile ermöglicht, und zwar mit einem deutlich steileren Temperaturanstieg als bei dem gattungsgemäßen Verfahren. Die Umwälzung des entsprechend aufgeheizten Inertgases mit laufenden steigenden Ölanteilen durch Verdunsten ermöglicht aber nicht nur eine schnellere Aufheizung der Bauteile, der sogenannten Charge, sondern auch der Innenflächen des Vakuumofens, auf denen andernfalls die freigesetzten Dämpfe kondensieren könnten. Während der Aufheizphase unter Inertgas erfolgt zunächst noch keine Verdampfung der Öle durch Sieden. Diese Verdampfung setzt in dem Augenblick ein, in dem der Druck auf einen Wert abgesenkt wird, der unterhalb der betreffenden Dampfdruckkurve liegt. In diesem Augenblick beginnt gewissermaßen schlagartig die Verdampfung des Öles, das kondensiert und praktisch quantitativ aufgefangen und wiedergewonnen werden kann.

Dadurch sinken gegenüber dem gattungsgemäßen Stand der Technik nicht nur der Verbrauch an Inertgas, sondern auch der Energieverbrauch, da das Inertgas nicht laufend wieder von der Temperatur im Kondensator auf eine zur Werkstückerwärmung geeignete Temperatur aufgeheizt werden muß.

Außerdem wird das Inertgas bei Verdampfungs- und Kondensationsbeginn kurzfristig abgesaugt und nicht ständig im Kreislauf durch den Kondensator geführt. Infolgedessen werden auch wesentlich kleinere Kondensationsflächen benötigt, die beispielsweise nur ein Zehntel der Kondensationsflächen beim gattungsgemäßen Verfahren betragen.

Der Verdampfungsvorgang ist dann besonders intensiv, wenn der Druck nach Beendigung der Aufheizperiode zum Verdampfen der Öle auf einen Wert unterhalb von 100 mbar, vorzugsweise unterhalb von 10 mbar, abgesenkt wird.

Zur Schonung der Bauteile ist es besonders vorteilhaft, wenn die Aufheizperiode bei einer Temperatur von maximal 350 °C, vorzugsweise von maximal 300 °C, beendet wird.

Eine solche Vakuumreinigung läßt sich ohne weiteres in einen Fertigungsprozeß integrieren. So werden beispielsweise metallische Werkstücke restlos von Abschreckölen und Kühlschmierstoffen befreit. Zur Reinigung werden weder wäßrige alkalische Lösungen benötigt, noch Lösungsmittel der weiter oben angegebenen Art. Kostspielige Aufbereitungsprozesse sind überflüssig, und an die Umgebungsluft gelangen nur noch äußerst geringe Gasmengen auf dem Wege über die Vakuumpumpen. Diesen Vakuumpumpen ist jedoch ein Kondensator vorgeschaltet, in dem die freigesetzten Öldämpfe kondensiert werden.

Eine besonders vorteilhafte Verfahrensführung ist im Zuge einer weiteren Ausgestaltung der Erfindung dadurch gekennzeichnet, daß zum Anlassen von durch ein Abschrecköl benetzten Bauteilen der Vakuumofen bei der Aufheizung und Reinigung der Bauteile bis auf einen Druck geflutet wird, der oberhalb des Verdampfungsdrucks des betreffenden Abschrecköls bei der nachfolgend angewandten Anlaßtemperatur des Bauteilwerkstoffs liegt, und daß nach Erreichen dieser Anlaßtemperatur der Gesamtdruck wieder abgesenkt und abgesenkt gehalten wird, bis das Abschrecköl zumindest weitgehend verdampft und der Anlaßvorgang beendet ist.

Durch dieses Verfahren lassen sich die Reinigung vom Abschrecköl und der Anlaßvorgang unmittelbar nacheinander und ohne Unterbrechung in dem gleichen Vakuum durchführen. Das Entölen und der Anlaßvorgang gehen praktisch ineinander über, wodurch sich eine ganz enorme Zeitersparnis innerhalb eines Fertigungsprozesses ergibt. Vor- oder zwischengeschaltete Reinigungsaggregate sind in diesem Falle nicht erforderlich.

Beim Reinigen von Bauteilen, die mit Öl-Wasser-Emulsionen benetzt sind, ist es besonders vorteilhaft, wenn
a) die anfängliche Druckabsenkung zur weitgehenden Beseitigung der Restluft auf einem Wert erfolgt, der oberhalb der Dampfdruckkurve des Wasser liegt,
b) in einem folgenden Verfahrensschritt zur Beschleunigung des Aufheizens der Bauteile der Vakuumofen mit einem Inertgas bis auf einen Druck geflutet wird, der oberhalb der Dampfdruckkurve von Wasser liegt, wenn das Inertgas hierbei umgewälzt wird, und wenn zum Verdampfen des Wassers der Gesamtdruck auf einen Wert abgesenkt wird, der unterhalb der Dampfdruckkurve des Wassers, aber oberhalb der Dampfdruckkurve des Öls liegt, und wenn
c) in einem weiteren Verfahrensschritt zur weiteren Beschleunigung des Aufheizens der Bauteile der Vakuumofen erneut mit einem Inertgas bis zu einem Druck geflutet wird, der oberhalb der Dampfdruckkurve des Öls liegt, wenn das Inertgas hierbei umgewälzt wird, und wenn zum Verdampfen des Öls der Gesamtdruck auf einen Wert abgesenkt wird, der unterhalb der Dampfdruckkurve des Öls liegt.

Durch diese Maßnahme ist es möglich, Öl und Wasser zumindest weitgehend voneinander zu trennen und auch in Form getrennter Kondensate aufzufangen. Lediglich beim Verfahrensschritt b) gehen nach Maßgabe der Partialdruckverhältnisse geringe Menge von Öldämpfen bereits mit dem Wasserdampf in das Kondensat über.

Zwei Ausführungsbeispiele des Erfindungsgegenstandes und eine Vorrichtung zur Durchführung erfindungsgemäßer Verfahren werden nachfolgend anhand der Figuren 1 bis 4 näher erläutert.

Es zeigen:
- Figur 1: ein Diagramm über den zeitlichen Ablauf eines kombinierten Reinigungs-Anlaßverfahrens,
- Figur 2: ein Diagramm eines zeitlichen Ablaufs des Verdampfens von Wasser und Öl als Vorstufe für einen Härteprozeß,
- Figur 3: einen Vertikalschnitt durch einen Vakuumofen in Verbindung mit einem Fließschema für die Erzeugung der verschiedenen Prozeßparameter und
- Figur 4: ein Diagramm mit den Dampfdruckkurven für Wasser sowie für Abschrecköl.

In Figur 1 ist auf der Abszisse maßstabslos die Zeit aufgetragen; auf der Ordinate Druck und Temperatur. Der Druckverlauf ist durch ausgezogene Linien gekennzeichnet, der Temperaturverlauf durch einen gestrichelten Linienzug. Die einzelnen Verfahrensparameter ergeben sich aus dem nachstehend beschriebenen Beispiel 1. Es ist zu erkennen, daß innerhalb der Zeitspanne t₁ bis t₂ von 45 Minuten die Anlaßtemperatur von 180 °C bei einer Heizleistung von 90 kW erreicht wurde. Nach dieser Aufheizperiode wurde der Druck zum Zeitpunkt t₂ rasch abgesenkt. Der sich hierbei ausbildende Strom an Öldampf ist durch das gepunktete Feld und die Pfeile symbolisch angedeutet. Zum Zeitpunkt t₃, also nach einer Zeitdauer von weiteren 120 Minuten, waren sowohl der Reinigungsprozeß als auch der Anlaßprozeß beendet.

Figur 2 zeigt in Diagrammform in analoger Darstellung wie in Figur 1 den Prozeßablauf gemäß Beispiel 2. Bezüglich der einzelnen Verfahrensparameter wird auf dieses Beispiel 2 verwiesen. Zum Zeitpunkt t₁ war der Vakuumofen auf einen Druck von 25 mbar evakuiert, und er wurde unmittelbar anschließend durch Einlassen durch Stickstoff auf einen Druck von 950 mbar geflutet. Das Diagramm läßt erkennen, daß in dieser Zeitspanne t₁ bis t₂ die Werkstücktemperatur rasch auf einen Wert von 80 °C angestiegen ist. In dieser Betriebsphase findet zwar eine rasche Aufheizung, aber keine nennenswerte Verdampfung von Wasser statt. Durch Druckabsenkung in der Betriebsphase t₂ bis t₃ wurde anfänglich ein Druck von 120 mbar erreicht, bei dem das Wasser bei der angegebenen Werkstücktemperatur von 80 °C sehr rasch verdampft wird. Dieser Vorgang wird durch die Pfeile und das Pünktchenfeld symbolisch angedeutet. Der geringe Temperaturabfall ist auf den Entzug der Verdampfungswärme zurückzuführen. Die Beendigung des Verdampfens von Wasser drückt sich bei laufenden Vakuumpumpen durch einen steilen Druckabfall bis auf einen Wert auf etwa 1 mbar an. Von diesem Zeitpunkt an war es erforderlich, die Werkstücke bzw. Bauteile weiter aufzuheizen, um auch das von der Emulsion verbliebene Öl zu verdampfen. Zu diesem Zweck wurde der Vakuumofen wieder mit Stickstoff bis zu einem Druck von 700 mbar geflutet, und zwar innerhalb der Zeitspanne von t₃ bis t₄. Es zeigt sich, daß während dieser Betriebsphase, in der der Stickstoff mittels des Gebläses über eine Heizeinrichtung geführt wird, sich der gestrichelt eingezeichnete steile Temperaturanstieg innerhalb der Charge ergab. Während der Zeitspanne zwischen t₃ und t₄ fand gleichfalls keine merkliche Verdampfung von Öl statt. Die Verdampfung von Öl setzte erst dann schlagartig ein, als zum Zeitpunkt t₄ der Druck im Vakuumofen von 700 mbar rasch auf 0,1 mbar abgesenkt wurde. Der Strom des Öldampfes ist durch die Pfeile und das Pünktchenfeld symbolisiert. Kurz vor dem Zeitpunkt t₅ war die Ölverdampfung beendet, die Werkstücke lagen also in sauberer, trockener Form vor und konnten jetzt einem Härteprozeß zugeführt werden, indem sie aufgeheizt und mit Abschrecköl abgeschreckt wurden. Die Reinigung der solchermaßen gehärteten Bauteile konnte jetzt wiederum gemäß dem Betriebsablauf nach Figur 1 durchgeführt werden.

In Figur 3 ist ein Vakuumofen 1 dargestellt, der aus einer Ofenkammer 2 und einer Tür 3 besteht, die beide von je einer Wärmeisolierung 4 umgeben sind. Der Vakuumofen besitzt eine innere Oberfläche 5. Die Ofenatmosphäre kann durch ein Gebläse 6 umgewälzt werden, das aus einem Gebläserad 7 und einem Antriebsmotor 8 besteht. Die Heizeinrichtung, über die die Ofenatmosphäre im Kreislauf geführt wird, ist der Einfachheit halber nicht dargestellt. Sie ist als Heizwiderstand zwischen der Wärmeisolierung 4 und der Ofenkammer 2 angeordnet, deren innere Oberfläche 5 dadurch zur Wärmeaustauschfläche wird. Temperaturfühler T₁ und T₂ dienen zur Kontrolle und ggf. Regelung der Wandungstemperatur des Vakuumofens und der Charge; der Druck der Ofenatmosphäre wird durch einen Drucksensor P erfaßt und ggf. geregelt.

Eine Saugleitung 9, in der ein Absperrventil 10 angeordnet ist, führt zu einem Kondensator 11, an den zwei Vakuumpumpen 12 und 13 angeschlossen sind. Der Kondensator 11 steht mit einem Kühlmittelkreislauf in Verbindung, von dem hier nur die beiden Leitungen 14 und 15 dargestellt sind, an die auch der Vakuumofen 1 und der Motor 8 angeschlossen sind. Für das Auffangen des Kondensats bzw. der Kondensate ist eine Vorlage 16 vorgesehen. Die einzelnen zugehörigen Absperrventile sind der Einfachheit halber nicht näher beziffert.

Das Absperrventil 10 ist eine wichtige Voraussetzung für die rasche Aufheizung der Bauteile: Es wird nach dem jeweiligen Evakuieren und vor dem Fluten durch die Inertgasquelle N₂ (Stickstoff) beschlossen und bleibt während der einzelnen Aufheizperioden geschlossen, so daß während dieser Zeit(en) kein Druck- und Temperaturgefälle zum Kondensator 11 entstehen kann. Erst zur plötzlichen Druckabsenkung auf Drücke unterhalb der jeweiligen Dampfdruckkurve(n) wird es wieder geöffnet, so daß die geflutete und begrenzte Inertgasmenge kurzfristig abgesaugt und anschließend die Verdampfung der kondensationsfähigen Komponenten durch Sieden ohne Inertgaszufuhr zu Ende geführt werden kann. Es ist kein äußerer Kreislauf für die kontinuierliche Rückführung des Inertgases zur Ofenkammer 2 vorgesehen. Der Kondensator 11 und die darin abgeführte Wärmemenge können dadurch sehr klein gehalten werden.

Figur 4 zeigt ein Diagramm, in dem auf der Abszisse die Temperatur in °C und auf der Ordinate der Druck in mbar aufgetragen ist. Die Kurve 17 kennzeichnet die thermodynamischen Daten von Wasser, während die Kurve 18 die thermodynamischen Daten eines möglichen Abschrecköls bezeichnet. In den jeweils links bzw. oben von den Kurven liegenden Feldern findet keine merkliche Verdampfung der betreffenden Flüssigkeit statt; in den jeweils rechts bzw. unten liegenden Feldern liegen die Parameter für eine Verdampfung der betreffenden Flüssigkeit. Die Figur 4 dient insbesondere dazu, die Betriebsbedingungen in den Patentansprüchen und in den Beispielen zu verdeutlichen.

### Beispiel 1:

Durch Ölabschreckung gehärtete Zahnräder aus der Legierung 16MnCr5 mit einem Gesamtgewicht von 400 kg und Raumtemperatur wurden nach dem Abtropfen des Abschrecköls in einem Korb zum Anlassen in die in Figur 3 dargestellte Anlage eingebracht, deren Vakuum-Kammerofen ein Innenvolumen von 2,4 m³ besaß. Der Ofen wurde ohne Stickstoffzufuhr zunächst auf ein Vakuum von 4 mbar evakuiert. Danach wurde das Absperrventil 10 abgeschlossen und der Ofen unmittelbar anschließend mit Stickstoff auf einen Druck von 700 mbar geflutet. Anschließend wurde die Stickstoffzufuhr abgestellt. Durch das Gebläse wurde der Stickstoff im Innern der Ofenkammer bei geschlossenem Absperrventil 10 im Kreislauf über die Heizeinrichtung des Ofens und über die Zahnräder geleitet. Die Heizleistung betrug 90 kW. Nach etwa 45 Minuten war die Anlaßtemperatur von 180 °C erreicht. Bei dieser Temperatur betrug der Dampfdruck des Abschrecköls 1 mbar, d.h. der Stickstoffdruck lag erheblich über diesem Dampfdruck, so daß ein nennenswertes Verdampfen des Abschrecköls durch Sieden nicht zu beobachten war. Durch die Umwälzung der abgeschlossenen Ofenatmospäre mit geringen, aber zunehmenden Anteilen an Öl wurde eine außerordentlich gleichmäßige Chargentemperatur erreicht. Das Absperrventil 10 wurde jetzt geöffnet, und der Ofen wurde jetzt auf einen Druck von 0,1 mbar evakuiert, der unter dem genannten Dampfdruck des Abschrecköls bei der Zahnradtemperatur lag, so daß das Verdampfen des Öls durch Sieden begann. Nach einer Dauer von 120 Minuten wurde die Beheizung beendet, der Ofen mit Stickstoff geflutet und die Zahnräder wurden abgekühlt. Die Zahnräder waren trocken, und es waren 9800 g Abschrecköl als wiederverwertbares Kondensat angefallen.

### Beispiel 2:

Mit einer Wasser-Öl-Emulsion als Kühlmittel benetzte Zahnräder aus der Legierung 16MnCr5 mit einem Gesamtgewicht von 400 kg und Raumtemperatur wurden nach dem Abtropfen der Emulsion in einem Korb in die in Figur 3 dargestellte Anlage eingebracht, deren Vakuum-Kammerofen ein Innenvolumen von 2,4 m³ besaß. Der Ofen wurde zunächst auf ein Vakuum von 25 mbar evakuiert und das Absperrventil 10 geschlossen. Der Ofen wurde unmittelbar anschließend mit Stickstoff auf einen Druck von 950 mbar geflutet, und danach wurde die Stickstoffzufuhr abgestellt. Durch das Gebläse wurde der Stickstoff im inneren Kreislauf über die Heizeinrichtung des Ofens und über die Zahnräder bei einer Heizleistung von 90 kW geführt und eine Temperatur von 80 °C erreicht. Bei dieser Temperatur betrug der Dampfdruck des Wassers 473 mbar, d.h. der Stickstoffdruck lag über diesem Dampfdruck, so daß ein nennenswertes Verdampfen des Wassers nicht zu beobachten war. Das Absperrventil 10 wurde wieder geöffnet und der Ofen wurde jetzt auf einen Druck von 120 mbar evakuiert, der unter dem genannten Dampfdruck des Wassers bei der Zahnradtemperatur lag, so daß das Verdampfen des Wassers, nicht aber des Öls der Emulsion begann. Durch den Entzug der Verdampfungswärme des Wassers sank die Temperatur der Zahnräder hierbei leicht ab. Es wurden insgesamt innerhalb von 10 Minuten 1800 g Wasser als Kondensat aufgefangen. Anschließend wurde der Ofen auf einen Druck von 1 mbar evakuiert, um allen Wasserdampf aus dem Ofen zu entfernen.

Der Ofen wurde nach dem Abdampfen des Wassers und dem Schließen des Absperrventils 10 erneut mit Stickstoff bis auf einen Druck von 700 mbar geflutet. Hierauf wurde die Stickstoffzufuhr abgestellt und der Stickstoff wurde im geschlossenen, inneren Kreislauf mittels des Gebläses unter Fortsetzung der Beheizung bei gleicher Leistung über die Zahnräder geleitet bis diese nach 30 Minuten Dauer eine Temperatur von 180 °C hatten. Hierbei lag der Dampfdruck des Öls mit 1 mbar unter dem Druck des Stickstoffs, so daß keine nennenswerte Ölverdampfung durch Sieden zu beobachten war. Nach Erreichen dieser Temperatur wurde das Absperrventil 10 wieder geöffnet, und der Ofen auf einen Druck von 0,1 mbar evakuiert, der unter dem Dampfdruck des Öls lag. Sofort setzte die Ölverdampfung ein. Nach einer Dauer von 120 Minuten wurde die Beheizung beendet, der Ofen mit Stickstoff geflutet und die Zahnräder wurden abgekühlt. Die Zahnräder waren trocken, und es waren 160 g Öl als wiederverwertbares Kondensat angefallen. Die solcherart getrockneten Zahnräder wurden jetzt auf Härtetemperatur aufgeheizt, mit einem Abschrecköl abgeschreckt und gemäß dem Verfahren nach Beispiel 1 vom Abschrecköl befreit und angelassen.

## Patentansprüche

1. Verfahren zum Reinigen von ölbenetzten Bauteilen in einem Vakuumofen (1), der zur möglichst weitgehenden Beseitigung der Restluft zunächst auf einen vorgegebenen ersten Druck durch eine Vakuumpumpe (12, 13) evakuiert wird, und in den nachfolgend zur Beschleunigung des Aufheizens der Bauteile in einer Aufheizperiode ein Inertgas bis zum Erreichen eines zweiten unteratmosphärischen Drucks eingeleitet wird, der über dem ersten Druck liegt, wobei das Inertgas über die Bauteile und eine Wärmequelle im Kreislauf umgewälzt und zum Verdampfen der Öle der Druck auf einen Wert abgesenkt wird, der unterhalb der gleichen Dampfdruckkurve liegt, so daß die Öle verdampft und in einem Kondensator (11) kondensiert werden, **dadurch gekennzeichnet,** daß
a) der zweite unteratmosphärische Druck oberhalb der Dampfdruckkurve des benetzenden Öles gewählt und durch Fluten des Vakuumofens (1) bei durch ein Absperrventil (10) unterbrochener Verbindung zum Kondensator (11) eingestellt wird,
b) die Inertgaszufuhr nach dem Fluten unterbrochen und das Absperrventil (10) während der Aufheizperiode geschlossen gehalten wird und das Inertgas und die sich bildenden Öldämpfe innerhalb der Aufheizperiode ausschließlich im Innern des Vakuumofens (1) über die Bauteile geleitet werden, und die Aufheizperiode bei einer Maximaltemperatur von 350°C beendet wird, und daß
c) bei Beendigung der Aufheizperiode die Verbindung vom Vakuumofen (1) zum Kondensator (11) und zur Vakuumpumpe (12) durch Öffnen des Absperrventils (10) hergestellt und der Druck auf einem Wert abgesenkt wird, der unterhalb der Dampfdruckkurve liegt, und die hierbei verdampften öle abgezogen und kondensiert werden.

2. Verfahren nach Anspruch 1, **dadurch gekennzeichnet,** daß die Aufheizperiode bei einer Maximaltemperatur von 300°C beendet wird

3. Verfahren nach Anspruch 1, **dadurch gekennzeichnet,** daß der Druck nach Beendigung der Aufheizperiode zum Verdampfen der Öle auf einen Wert unterhalb von 100 mbar abgesenkt wird.

4. Verfahren nach Anspruch 3, **dadurch gekennzeichnet,** daß der Druck nach Beendigung der Aufheizperiode zum Verdampfen der Öle auf einen Wert unterhalb von 10 mbar abgesenkt wird.

5. Verfahren nach Anspruch 1, **dadurch gekennzeichnet,** daß zum Anlassen von durch ein Abschrecköl benetzten Bauteilen der Vakuumofen (1) bei der Aufheizung und Reinigung der Bauteile bis auf einen Druck geflutet wird, der oberhalb des Verdampfungsdrucks des betreffenden Abschrecköls bei der nachfolgend angewandten Anlaßtemperatur des Bauteilewerkstoffs liegt, und daß nach Erreichen dieser Anlaßtemperatur der Gesamtdruck wieder abgesenkt und abgesenkt gehalten wird, bis das Abschrecköl zumindest weitgehend verdampft und der Anlaßvorgang beendet ist.

6. Verfahren nach Anspruch 1, **dadurch gekennzeichnet,** daß zum Reinigen von Bauteilen, die mit Öl-Wasser-Emulsionen benetzt sind,
a) die anfängliche Druckabsenkung zur weitgehenden Beseitigung der Restluft auf einen Wert erfolgt, der oberhalb der Dampfdruckkurve des Wassers liegt,
b) in einem folgenden Verfahrensschritt zur Beschleunigung des Aufheizens der Bauteile der Vakuumofen mit einem Inertgas bis auf einen Druck geflutet wird, der oberhalb der Dampfdruckkurve von Wasser liegt, daß das Inertgas hierbei umgewälzt wird, und daß zum Verdampfen des Wassers der Gesamtdruck auf einen Wert abgesenkt wird, der unterhalb der Dampfdruckkurve des Wassers, aber oberhalb der Dampfdruckkurve des Öls liegt, und daß
c) in einem weiteren Verfahrensschritt zur weiteren Beschleunigung des Aufheizens der Bauteile der Vakuumofen erneut mit einem Inertgas bis zu einem Druck geflutet wird, der oberhalb der Dampfdruckkurve des Öls liegt, daß das Inertgas hierbei umgewälzt wird, und daß zum Verdampfen des Öls der Gesamtdruck auf einen Wert abgesenkt wird, der unterhalb der Dampfdruckkurve des Öls liegt.

## Claims

1. Process for cleaning oil-wetted structural parts in a vacuum furnace (1), which is firstly evacuated to a predetermined first pressure by means of a vacuum pump (12, 13) to remove as much as possible of the residual air, and to accelerate heating of the structural parts in a heat-up phase, an inert gas is subsequently introduced therein until a second sub-atmospheric pressure lying above the first pressure is attained, whereby the inert gas is circulated over the structural parts and a heat source, and to vaporise the oils the pressure is reduced to a value lying below the same vapour pressure curve so that the oils are vaporised and condensed in a condenser (11),
characterised in that
a) the second sub-atmospheric pressure is selected above the vapour pressure curve of the wetting oil and is adjusted by flooding the vacuum furnace (1) where the connection to the condenser (11) is interrupted by a stop valve (10);
b) the supply of inert gas is interrupted after flooding and the stop valve (10) is kept closed during the heat-up phase, and the inert gas and the oil vapours forming during the heat-up phase are directed solely over the structural parts in the interior of the vacuum furnace (1), and the heat-up phase is ended at a maximum temperature of 350°C, and that
c) when the heat-up phase has ended, the connection of the vacuum furnace (1) to the condenser (11) and to the vacuum pump (12) is created by opening the stop valve (10), and the pressure is reduced to a value lying below the vapour pressure curve, and the oils vaporised hereby are extracted and condensed.

2. Process according to Claim 1, characterised in that the heat-up phase is ended at a maximum temperature of 300°C.

3. Process according to Claim 1, characterised in that after the heat-up phase has ended, the pressure is reduced to a value below 100 mbar for vaporisation of the oils.

4. Process according to Claim 3, characterised in that after the heat-up phase has ended, the pressure is reduced to a value below 10 mbar for vaporisation of the oils.

5. Process according to Claim 1, characterised in that for tempering of structural parts wetted by a quenching oil, the vacuum furnace (1) is flooded while the structural parts are being heated and cleaned to a pressure lying above the vaporisation pressure of the quenching oil in question at the subsequently used quenching temperature of the material of the structural part, and that the overall pressure is reduced again after this quenching temperature is attained, and kept at a reduced level until the quenching oil is at least substantially vaporised and the temperature process is ended.

6. Process according to Claim 1, characterised in that to clean the structural parts which are wetted with oil-water emulsions,
a) the initial pressure decrease for substantial removal of the residual air is to a value lying above the vapour pressure curve of the water,
b) in a further process step to accelerate the heat-up operation of the structural parts, the vacuum furnace is flooded with an inert gas to a pressure lying above the vapour pressure curve of water, that the inert gas is circulated hereby, and that to evaporate the water, the overall pressure is reduced to a value lying below the vapour pressure curve of the water, but above the vapour pressure curve of the oil, and that
c) in a further process step for further acceleration of the heat-up operation of the structural parts, the vacuum furnace is again flooded with an inert gas to a pressure lying above the vapour pressure curve of the oil, that the inert gas is circulated hereby, and that to vaporise the oil, the overall pressure is reduced to a value lying below the vapour pressure curve of the oil.

## Revendications

1. Procédé pour le nettoyage de composants recouverts d'huile dans un four à vide (1), que l'on évacue tout d'abord jusqu'à une première pression prédéterminée au moyen d'une pompe à vide (12, 13), en vue d'éliminer le plus largement possible l'air restant, puis l'on admet un gaz inerte dans ce four ensuite afin d'accélérer le réchauffage des composants dans une période de réchauffage, jusqu'à atteindre une deuxième pression sous-atmosphérique, qui se trouve au-dessus de la première pression, ledit gaz inerte étant admis en recirculation en circuit fermé sur les composants et sur une source de chaleur, puis on abaisse la pression, pour faire évaporer les huiles, jusqu'à une valeur qui se trouve au-dessous de la même courbe de pression de vapeur, de sorte que les huiles sont vaporisées et condensées dans un condenseur (11), caractérisé en ce que :
a) la deuxième pression sous-atmosphérique est choisie au-dessus de la courbe de pression de vapeur de l'huile concernée, et cette pression est établie par inondation du four à vide (1) tandis que la liaison vers le condenseur (11) est interrompue au moyen d'une vanne de blocage (10),
b) après inondation, l'admission de gaz inerte est interrompue et la vanne de blocage (10) est maintenue fermée pendant la période de réchauffage, puis le gaz inerte avec les vapeurs d'huile qui se forment pendant la période de réchauffage sont menés sur les composants exclusivement à l'intérieur du four à vide (1), et la période de réchauffage se termine vers une température maximum de 350°C, et
c) après terminaison de la période de réchauffage, la liaison du four à vide (1) vers le condenseur (11) et vers la pompe à vide (12) est établie par ouverture de la valve de blocage (10), et la pression est abaissée jusqu'à une valeur qui se trouve au-dessous de la courbe de pression de vapeur, et les huiles qui s'évaporent de ce fait sont extraites et condensées.

2. Procédé selon la revendication 1, caractérisé en ce que la période de réchauffage est terminée vers une température maximum de 300°C.

3. Procédé selon la revendication 1, caractérisé en ce que la pression, après terminaison de la période de réchauffage, est abaissée jusqu'à une valeur au-dessous de 100 mbar, afin de faire vaporiser les huiles.

4. Procédé selon la revendication 3, caractérisé en ce que la pression, après terminaison de la période de réchauffage, est abaissée jusqu'à une valeur au-dessous de 10 mbar, afin de faire vaporiser les huiles.

5. Procédé selon la revendication 1, caractérisé en ce que, pour le revenu de composants recouverts d'huile de trempage, le four à vide (1) est inondé, lors du réchauffage et du nettoyage des composants, jusqu'à une pression qui se trouve au-dessus de la pression de vaporisation de l'huile de trempage concernée à la température de revenu employée ensuite pour le matériau des composants, et en ce qu'après avoir atteint cette température de revenu, la pression totale est à nouveau abaissée et maintenue abaissée, jusqu'à ce que l'huile de trempage soit au moins largement vaporisée et que l'opération de revenu est terminée.

6. Procédé selon la revendication 1, caractérisé en ce que, pour le nettoyage de composants qui sont recouverts d'émulsions huile/eau,
a) la réduction initiale de pression destinée à largement éliminer l'air restant a lieu jusqu'à une valeur qui se trouve au-dessus de la courbe de pression de vapeur de l'eau,
b) dans une étape suivante du processus, pour accélérer le réchauffage des composants, le four à vide est inondé avec un gaz inerte jusqu'à une pression qui se trouve au-dessus de la courbe de pression de vapeur de l'eau, ledit gaz inerte étant mis alors en recirculation, et pour faire vaporiser l'eau la pression totale est réduite jusqu'à une valeur qui se trouve au-dessous de la courbe de pression de vapeur de l'eau, mais au-dessus de la courbe de pression de vapeur de l'huile, et
c) dans une autre étape du processus, pour accélérer encore le réchauffage des composants, le four à vide est à nouveau inondé avec un gaz inerte jusqu'à une pression qui se trouve au-dessus de la courbe de pression de vapeur de l'huile, ledit gaz inerte étant alors mis en recirculation, et afin de faire vaporiser l'huile, la pression totale est abaissée jusqu'à une valeur qui se trouve au-dessous de la courbe de pression de vapeur de l'huile.
